# FASCICULE DE BREVET EUROPEEN

(11) **EP 0 267 058 B1**
(45) Date de publication et mention de la délivrance du brevet: **06.02.1991**
(21) Numéro de dépôt: 87401979.7
(22) Date de dépôt: 03.09.1987
(51) Int. Cl.: C06C 5/06, C06B 33/06, C06C 15/00

(54) **Composition pyrotechnique pour détonateurs à court-retard "antigrisou"**
Pyrotechnische Zusammensetzung für schlagwettersichere Kurzzeitzünder
"Anti-firedamp" pyrotechnical composition for short-delay detonators

(30) Priorité: 09.09.1986 FR 8612624
(43) Date de publication de la demande: 11.05.1988
(73) Titulaire: DAVEY BICKFORD, 76006 Rouen Cédex (FR)
(72) Inventeur: Moussier, Patrick, F-89470 Monetteau (FR)
(74) Mandataire: Phélip, Bruno

(56) Documents cités:
- FR-A- 1 375 374
- FR-A- 1 440 006
- US-A- 3 028 229
- US-A- 3 664 898
- US-A- 3 726 730
- US-A- 4 239 004
- CHEMICAL ABSTRACTS, vol. 95, no. 10, 7 septembre 1981, page 117, résumé no. 83154p, Columbus, Ohio, US; T. BODDINGTON et al.: "Initiation and propagation of combustion in gasless pyrotechnics: a review of some work at LEEDS [UK]", & SYMP. CHEM. PROBL. CONNECTED STAB. EXPLOS., [PROC.] 1979, 5(2), 559-72

## Description

L'invention appartient au domaine des compositions pyrotechniques et des détonateurs, qu'on utilise en particulier dans les mines grisouteuses. Elle a notamment pour objet une nouvelle composition pyrotechnique à effet retard dont les scories n'enflamment pas le grisou. L'invention concerne également les détonateurs incorporant une telle composition.

Selon la présente description, les compositions et détonateurs possèdent la caractéristique d'être "antigrisou" si, après mise à feu dans un mélange d'air et de méthane en proportion d'inflammabilité, c'est-à-dire un mélange contenant entre 5 et 15% en volume de méthane, ils n'enflamment pas un tel mélange. Plus particulièrement, les compositions et détonateurs selon l'invention n'enflamment pas un mélange d'air et de méthane comprenant entre 7 et 9,5% de méthane, avec une fréquence supérieure à 4%, lorsqu'ils sont mis à feu dans un récipient contenant 1 m³ de ce mélange.

On sait que l'utilisation des détonateurs dans les mines grisouteuses pose des problèmes tout-à-fait difficiles. Les détonateurs à effet retard, actuellement mis en oeuvre, sont constitués essentiellement d'un étui contenant un explosif et une colonne de composition pyrotechnique constituant le retard.

Si la nature de l'étui est mal choisie, les éclats peuvent enflammer le grisou: ainsi, avec des étuis en aluminium, la fréquence d'inflammation atteint 100%. Pour cette raison, les étuis des détonateurs destinés aux mines grisouteuses sont généralement en cuivre ou en alliage de cuivre, car leurs éclats n'enflamment pas le grisou.

La nature de l'explosif secondaire présente également de l'importance. Aussi, la pentrite ne convient pas bien, alors que le tétryl est très utilisé pour les détonateurs destinés aux mines grisouteuses, car il enflamme rarement le grisou, lorsqu'il est chargé dans des étuis en cuivre.

Un autre paramètre à prendre en considération est la nature de la colonne de composition pyrotechnique constituant le retard. En effet les particules de scories incandescentes éjectées par l'explosion peuvent enflammer le grisou. Ce phénomène d'inflammation du grisou par les scories est constaté même si la composition est chargée dans un tube (relais) enfoncé dans l'étui.

La fréquence d'inflammation varie avec la nature de la composition retardatrice. Par exemple les compositions retardatrices décrites dans la demande FR-A-1 440 006 présentent une excellente aptitude à enflammer le grisou. Ces compositions contiennent de 30 à 50% d'un combustible métallique constitué par un alliage ou d'un mélange d'aluminium et de nickel, ledit combustible contenant éventuellement jusqu'à 5% en poids d'un métal pouvant êtu le molybdène ou le tungstène, ainsi que de 50 à 70% d'un oxydant tel que le permanganate de potassium ou le bioxyde de plomb.

Dans la technique antérieure, on a déjà proposé divers moyens pour éviter l'inflammation du grisou par les scories. Une solution consiste à éviter la projection de particules de scories par protection mécanique de la colonne contre les effets de l'explosion de la charge. Cette technique permet, en théorie, d'utiliser une composition pyrotechique de type conventionnel, mais la structure des détonateurs devient alors complexe et coûteuse.

La meilleure solution consiste à conserver la constitution d'un détonateur à retard classique en utilisant une composition pyrotechnique, dont les scories n'enflamment pas le grisou. Dans cet ordre d'idées, on peut citer, à titre de référence illustrant l'état de la technique, le brevet BE 652682 qui concerne une composition retardatrice antigrisouteuse ayant une durée de retardement de l'ordre de quelques millisecondes. La composition en question est un mélange de silicium, d'oxyde de plomb (minium) et d'une poudre métallique, par exemple une poudre de cuivre, d'aluminium, d'argent, d'antimoine, de nickel ou de fer. Toutefois les compositions à base de silicium/minium enflamment fréquemment le grisou, lorsqu'elles doivent par ailleurs répondre aux spécifications des détonateurs à court-retard.

Le brevet US-A-3028229 décrit une composition à effet retard contenant un réducteur (tungstène ou molybdène), et un oxydant (perchlorate de potassium) ainsi qu'un oxydant complémentaire, tel que le chromate de baryum. Ainsi, en plus du mélangeur réducteur-oxydant de base, la composition connue contient un oxydant complémentaire. Ce brevet n'enseigne pas une composition antigrisou de type réducteur-oxydant, contenant un réducteur additionnel.

Le brevet US-A-3726730 possède un enseignement similaire à celui du brevet US-A-3028229 et il décrit une composition analogue, dont la particularité est de contenir un savon métallique additionnel.

Le brevet US-A-3646898 décrit une composition pyrotechnique luminescente pouvant contenir de faibles quantités de matières métalliques finement divisées, telles que le tungstène, le molybdène et le manganèse, mais sa formulation ne correspond pas à celle d'une composition antigrisou à court retard.

L'invention a pour objet de remédier aux inconvénients, brièvement rappelés ci-dessus, de la technique antérieure en procurant une composition pyrotechnique à effet retard ainsi que les détonateurs incorporant de telles compositions, qui ont la caractéristique d'être à la fois "antigrisou" et à "court-retard", et ceci sans modification de la structure des détonateurs classiques.

Sous sa forme générale, l'invention a pour objet une composition pyrotechnique pour détonateurs à court-retard antigrisou comprenant au moins un composé réducteur choisi parmi le tungstène et le molybdène et au moins un composé oxydant, contenant au moins un réducteur additionnel ayant une température de fusion supérieure à la température de combustion de la composition, caractérisée en ce que la quantité pondérale de composé oxydant, est inférieure à 5% du poids total de la composition et en général se situe entre 2 et 3% du poids de la composition, la quantité du réducteur additionnel est inférieure à 35% en poids par rapport à la composition, et le composé oxydant est choisi parmi les chlorates et perchlorates de potassium.

Selon l'invention, on choisit le composé réducteur parmi le tungstène et le molybdène, le tungstène étant préféré. On a constaté qu'il était avantageux de mettre en oeuvre comme réducteur des composés qui ne présentent pas une réactivité excessivement élevée avec l'oxygène. Il convient également de disposer d'une conductivité thermique élevée car, dans le cas d'un détonateur court - retard, il faut obtenir une vitesse élevée de propagation de la combustion, compte-tenu de la faible quantité d'oxydant et par conséquent de la chaleur dégagée. En pratique la conductivité thermique de la composition et des scories est fournie par les réducteurs.

Les compositions à base de molybdène sont moins stables au vieillissement que celles à base de tungstène. Néanmoines le tungstène et le molybdène sont tous deux utilisables, car ils ne fournissent pratiquement pas de scories à l'état liquide, les réducteurs en excès restant à l'état solide ainsi que leurs oxydes, au moins en majeure partie.

La composition selon l'invention contient aussi au moins un composé oxydant choisi parmi les chlorates et perchlorates alcalins. On préfère tout particulièrement le chlorate et le perchlorate de potassium. On a trouvé que l'utilisation de tels oxydants était avantageuse dans les détonateurs à court-retard antigrisou, car de tels oxydants ne libèrent pas lors de la réduction, des métaux dont les températures de fusion sont inférieures à la température de combustion de la composition. Par ailleurs, la présence d'oxydants en quantité limitée (inférieure à 5% en poids) permet de limiter la température de combustion. En outre, les composants de la composition fournissent des scories à capacité calorifique élevée et à conductivité thermique élevée pour favoriser les fuites thermiques.

Le perchlorate de potassium, grâce à sa teneur élevée en oxygène et à sa forte réactivité peut être utilisé en faibles proportions, par exemple de 2% en poids. Il est assez stable pour être utilisé dans une composition retard.

Par ailleurs, l'homme du métier salt que, pour réaliser des compositions à effet retard, il faut mélanger des constituants présentés sous forme de poudre fine. On choisira donc dans chaque cas la granulométrie la plus appropriée pour répondre aux conditions d'utilisation. D'une façon générale la composition selon l'invention peut être préparée par simple mélange des constituants à l'état de poudre, choisis de façon à ce que les grains aient des dimensions inférieures à 100 pm et de préférence inférieure à 40 Ilm environs. Ces problèmes de granulométrie ne se posent pas en général pour les chlorates et perchlorates alcalins qui sont aisément disponibles les gammes mentionées ci-dessus. Il en est de même, en principe, pour les poudres réductrices, à base de tungstène et de molybdène, qui sont disponibles dans des granulométries variées et qui ne nécessitent pas en général de broyage préalable pour être utilisées dans les compositions selon l'invention.

La composition selon l'invention contient au moins un second composé réducteur additonnel ayant une température de fusion supérieure à la température de combustion de la composition, et de préférence choisi parmi le manganèse, le nickel et le silicium. La quantité pondérale de ce second réducteur est inférieure à 35% en poids par rapport au poids total de la composition. L'introduction de ce second réducteur permet avantageusement de régler la durée du retard.

Les composés réducteurs additonnels présentent un point de fusion suffisamment élevé. Il a été constaté que des réducteurs à bas point de fusion, tels que l'antimoine (point de fusion 630°C) ne convenaient pas aux besoins de l'invention. En choisissant la nature et la quantité du second réducteur, on peut faire varier la montée en température lors de la combustion et par conséquent régler les durées de retard procurées par la composition selon l'invention. On a trouvé que le second réducteur devait avoir une température de fusion supérieure à la température de combustion de la composition. C'est pourquoi le manganèse et le nickel ont donné de bons résultats. Le silicium ne peut être adjouté qu'en faibles quantités, car sa conductivité thermique est trop faible et par ailleurs il s'agit d'un réducteur trop puissant.

L'invention n'est pas limitée aux réducteurs additionnels mentionnés ci-dessus. L'homme du métier peut en choisir d'autres, répondant aux conditions précitées, lesquelles ne sont pas absolument critiques. Il convient aussi de tenir compte de l'environment physico-chimique du détonateur, ce qui amène à écarter le cuivre comme second réducteur, dès lors que la composition est destinée à être en contact avec de l'azoture de plomb.

Des compositions retard antigrisou, qui se sont avérées convenir aux besoins de la présente invention comprennent:
- entre 65 et 98% en poids de tungstène ou de moylbdène;
- entre 2 et 5% en poids de perchlorate de potassium;
- entre 3,5 et 30% en poids de manganèse, de nickel ou de silicium.

Pour la mise en oeuvre pratique de l'invention, la composition pyrotechnique peut être chargée par compression dans des cylindres en zinc ou en alliage de zinc, qui contiennent également l'explosif primaire. Toute autre méthode de chargement est cependant possible, comme cela est connu de l'homme du métier dans la réalisation des retards de détonateurs. Les étuis de détonateurs peuvent être en cuivre, en alliage de cuivre ou en tout autre matériau convenable.

La charge principale du détonateur peut être composée de téryl, lequel est très utilisé pour les détonateurs destinés aux mines grisouteuses, car il enflamme rarement le grisou s'il est chargé dans des étuis en cuivre. Toutefois tout autre explosif approprié pourrait être mis en oeuvre.

Ainsi qu'il est connu de l'homme du métier, les détonateurs du type utilisé pour l'invention contiennent en plus de la charge principale, un explosif primaire, qui initie la détonation de la charage principale. L'explosif primaire peut être chargé directement dans l'étui entre la charge principale et la colonne retard ou placé dans le cylindre contenant également la composition retard. Un exemple non limitatif d'exposif primaire est l'azoture de plomb.

Pour initier la réaction d'oxydo-réduction, on peut utiliser tout moyen connu de l'homme du métier, par exemple des moyens électriques ou non, dès lors que les moyens d'initiation ne provoquent pas par eux-mêmes l'inflammation du grisou.

L'invention réside essenitellement dans une composition pyrotechnique constituant le retard, dont les scories n'enflamment pas le grisou. Ladite composition est du type "sans gaz", le retard fonctionnant par propagation d'un front de combustion par conduction thermique dans un mélange de réducteurs et d'oxydant. Le choix des réactifs permet de réaliser une composition antigrisou satisfaisant aux spécifications d'une composition utilisable pour la réalisation de retards pour détonateurs de la série "court-retard" dont les échelonnements sont généralement compris entre 20 et 50 millisecondes.

La présente invention sera encore illustrée, sans être aucunement limitée par les exemples qui suivent.

Tous les exemples cités ci-dessous se rapportent à des essais effectués avec des compositions pyrotechniques comprimées sous 200 MPa dans des relais en zinc (diamètre intérieur 3,3 mm, diamètre extérieur 6,4 mm).

Les énergies de combustion ont été mesurées par calorimétrie et les températures maximales atteintes ont été estimées à l'aide d'un pyromètre optique.

Les essais "au grisou" ont été effectués dans les conditions suivantes: mise à feu d'un détonateur électrique suspendu dans une curve contenant 1 m³ d'un mélange air-méthane à 9% de méthane en volume, inflammation du mélange par un inflammateur après 10 essais pour valider la série précédente.

Toutes les proportions sont indiquées en poids.

### Exemple 1

Retard obtenu: 16,6 ms/mm de colonne.

Energie de combustion: 58,7 cal/g.

Température maximale: 1000°C.

### Exemple 2

Retard obtenu: 11 ms/mm de colonne.

Température maximale: 1200°C.

### Exemple 3

Retard obtenu: 13,9 ms/mm de colonne.

Température maximale: 1230°C.

### Exemple 4

Retard obtenu: 12,1 ms/mm de colonne.

Température maximale: 1080°C.

### Exemple 5

Retard obtenu: 16,1 ms/mm de colonne.

Température maximale: 900°C.

Pour chaque composition citée dans les exemples 1 à 5, 50 détonateurs au moins ont été tirés au "grisou" sans provoquer d'inflammation. Plus de 1000 détonateurs répartis sur l'ensemble des numéros de la série court-retard (20 numéros de 25 à 500 ms) ont été tirés "au grisou", avec la composition de l'exemple 1, sans provoquer d'inflammation.

Ces résultats mettent en évidence la grande fiabilité d'une composition du type de l'exemple 1 quant à la sécurité obtenue lors de tirs en présence de grisou, par le grand nombre d'essais effectués avec cette composition et par le fait que les rapports des constituants peuvent varier largement sans que les compositions ainsi obtenues enflamment le grisou.

Les exemples 4 et 5 montrent qu'il est possible d'utiliser le silicium et le nickel pour remplacer le manganèse.

### Exemple 6

Cette composition provoque l'inflammation du grisou. Cet exemple montre qu'une teneur de 35% est une limite maximale pour le manganèse.

### Exemple 7

Température maximale: 1060°C.

Energie: 56 cal/g.

Avec cette composition, 20% des détonateurs enflamment le grisou.

Cet exemple met en évidence l'effet néfaste d'un réducteur additionnel à bas point de fusion comme l'antimoine (630°C).

### Exemple 8

Dans cet exemple, on a remplacé poids pour poids le tungstène des compositions des exemples 1 à 5, par du molybdène. On a obtenu des résultats similaires; les compositions court-retard correspondantes n'enflamment pas le grisou.

## Revendications

1. Composition pyrotechnique pour détonateurs à court-retard antigrisou, comprenant:
- au moins un composé réducteur choisi parmi le tungstène et le molybdène; et
- au moins un composé oxydant,
comprenant au moins un réducteur additionnel ayant une température de fusion supérieure à la température de combustion de la composition caractérisé par fait que le composé oxydant est choisi parmi les chlorates et perchlorates de potassium, que la quantité pondérale de composé oxydant est inférieure à 5% du poids total de la composition et se situe notamment entre 2 et 3% du poids de la composition, et que la quantité pondérale du réducteur additionnel est inférieure à 35% en poids par rapport au poids total de la composition.

2. Composition pyrotechnique selon la revendication 1, caractérisée par le fait que le réducteur additionnel est choisi parmi le manganèse, le nickel et le silicium.

3. Composition pyrotechnique selon l'une des revendications 1 et 2, caractérisée par le fait qu'elle comprend:
- entre 65 et 98% en poids de tungstène ou de molybdène;
- entre 2 et 5% en poids de perchlorate de potassium; et
- entre 3,5 et 30% en poids de manganèse, de nickel ou de silicium.

4. Composition pyrotechnique selon l'une des revendications 1 à 3, caractérisée par le fait que ses constituants ont une granulométrie inférieure à 100 pm, et, de préférence inférieure à 40 pm.

5. Détonateurs à court-retard, en particulier pour mines grisouteuses, incorporant la composition pyrotechnique telle que définie à l'une des revendications 1 à 4.

6. Détonateurs selon la revendication 5, caractérisés par le fait qu'ils comprennent, dans des étuis, par exemple en cuivre ou en alliage de cuivre, un explosif primaire, tel que l'azoture de plomb, une charge principale, en particulier du tétryl, et une composition pyrotechnique telle que définie à l'une des revendications 1 à 4.

7. Application des compositions pyrotechniques telles que définies à l'une des revendications 1 à 4 et des détonateurs à court retard tels que définis à l'une des revendications 5 et 6 pour des tirs dans les mines grisouteuses.

## Patentansprüche

1. Pyrotechnische Zusammensetzung für schlagwettersichere Kurzzeitzünder mit wenigstens einem Reduktionsmittel, das aus der Gruppe enthaltend Wolfram und Molybdän ausgewählt ist und mit wenigstens einem Oxidationsmittel, wobei wenigstens ein zusätzliches Reduktionsmittel mit einer Schmelztemperatur vorgeshen ist, die höher ist als die Verbrennungstemperatur der Zusammensetzung, dadurch gekennzeichnet, daß als Oxidationsmittel Kaliumchlorate oder Kaliumperchlorate verwendet werden, daß dessen Gewichtsmenge weniger als 5% des Gesamtgewichts der Zusammensetzung beträgt, vorzugsweise zwischen 2 und 3 Gew.-%, und daß die Gewichtsmenge des zusätzlichen Reduktionsmittels weniger als 35% des Gesamtgewichts der Zusammensetzung beträgt.

2. Pyrotechnische Zusammensetzung nach Anspruch 1, dadurch gekennzeichnet, daß das zusätzliche Reduktionsmittel aus der Gruppe bestehend aus Mangan, Nickel und Silizium ausgewählt ist.

3. Pyrotechnische Zusammensetzung nach Anspruch 1 oder 2, dadurch gekennzeichnet, daß es 65 bis 98 Gew.-% Wolfram oder Moylbdän aufweist, 2 bis 5 Gew.-% Kaliumperchlorat und 3,5 bis 30 Gew.-% Mangan, Nickel oder Silizium enthält.

4. Pyrotechnische Zusammensetzung nach einem der Ansprüche 1 bis 3, dadurch gekennzeichnet, daß die Bestandteile eine Korngröße kleiner als 100 um haben, vorzugsweise kleiner als 40 pm.

5. Kurzzeitzünder, insbesondere für schlagwettergefährdete Minen, mit der Zusammensetzung nach einem der Ansprüche 1 bis 4.

6. Kurzzeitzünder nach Anspruch 5, dadurch gekennzeichnet, daß sie in einer beispielsweise aus Kupfer oder einer Kupferlegierung bestehenden Umhüllung einen primären Explosionsstoff enthalten, beispielsweise Bleinitrid, eine Hauptladung, insbesondere aus Triphenyl-Methyl und die pyrotechnische Zusammensetzung nach einem der Ansprüche 1 bis 4.

7. Verwendung der pyrotechnischen Zusammensetzung nach einem der Ansprüche 1 bis 4 und der Kurzzeitzünder nach Anspruch 5 oder 6 zum Schießen in schalgwettergefährdeten Minen.

## Claims

1. Pyrotechnic composition for firedamp-safe short-delay detonators, comprising:
- at least one reducing compound chosen from tungsten and molybdenum; and
- at least one oxidizing compound, comprising at least one additional reducing agent whose melting point is higher than the temperature of combustion of the composition, characterized in that the oxidizing compound is chosen from potassium chlorates and perchlorates, that the weight quantity of the oxidizing compound is lower than 5% of the total weight of the composition and is especially between 2 and 3% of the weight of the composition, and that the weight quantity of the additional reducing agent is lower than 35% by weight relative to the total weight of the composition.

2. Pyrotechnic composition according to Claim 1, characterized in that the additional reducing agent is chosen from manganese, nickel and silicon.

3. Pyrotechnic composition according to either of Claims 1 and 2, characterized in that is comprises:
- between 65 and 98% by weight of tungsten or molybdenum;
- between 2 and 5% by weight of potassium perchlorate; and
- between 3.5 and 30% by weight of manganese, nickel or silicon.

4. Pyrotechnic composition according to one of Claims 1 to 3, characterized in that its constituents have a particle size smaller than 100 pm and preferably smaller than 40 pm.

5. Short-delay detonators, in particular for mines containing firedamp, incorporating the pyrotechnic composition such as defined in one of Claims 1 to 4.

6. Detonators according to Claim 5, characterized in that they comprise, in cases made of, for example, copper or copper alloy, a primary explosive, such as lead nitride a main charge, in particular of tetryl, and a pyrotechnic composition such as defined in one of Claims 1 to 4.

7. Application of the pyrotechnic compositions such as defined in one of Claims 1 to 4 and of the short-delay detonators such as defined in either of Claims 5 and 6 in shotfiring in mines containing firedamp.
